# EUROPÄISCHE PATENTSCHRIFT

(11) **EP 0 144 817 B1**
(45) Veröffentlichungstag und Bekanntmachung des Hinweises auf die Patenterteilung: **06.04.1988**
(21) Anmeldenummer: 84113675.7
(22) Anmeldetag: 13.11.1984
(51) Int. Cl.: C21D 9/14, C21D 1/09, F16J 10/04

(54) **Verfahren zur Herstellung verschleissfester Zylinderlaufflächen von Brennkraftmaschinen**
Process for manufacturing wear-resistant running faces of combustion-engine cylinders
Procédé pour la fabrication de surfaces de contact de cylindres de moteurs à combustion interne résistantes à l'usure

(30) Priorität: 03.12.1983 DE 3343783
(43) Veröffentlichungstag der Anmeldung: 19.06.1985
(73) Patentinhaber: MAN B & W Diesel Aktiengesellschaft, 86135 Augsburg (DE)
(72) Erfinder: Amende, Welf, Dr., D-8000 München 60 (DE); Lausch, Wolfram, Dr., D-8900 Augsburg (DE); Zechmeister, Hartwin, Dr., D-8000 München 50 (DE)

(56) Entgegenhaltungen:
- EP-A- 0 086 357
- DE-C- 920 135
- DE-C- 3 343 783
- US-A- 4 017 708
- US-A- 4 093 842
- US-A- 4 393 821
- METAL SCIENCE AND HEAT TREATMENT, Band 24, Nr. 9/10, September/Oktober 1982, Seiten 645-647, NEW YORK (US). V. ANDRIYAKHIN et al.: "Effect on wear resistance of a laser-induced hardening system".

## Beschreibung

Die Erfindung betrifft ein Verfahren zur Herstellung verschleißfester Zylinderlaufflächen von Brennkraftmaschinen, die an aus legiertem, insbesondere auch phosphorarmen, Gußeisen gegossenen Zylindern bzw. Zylinderbuchsen durch jene in Oberbegriff des Hauptanspruchs angegebenen Verfahrensschritte geschaffen werden.

Ein solches Verfahren ist beispielsweise aus der US-PS-4 093 842 bekannt. Allgemeine Auskünfte über die Einsatzmöglichkeiten von Kohlendioxyd-Hochleistungslasern für eine Gußeisenhärtung sind auch aus der Zeitschrift "Maschinenmarkt", Würzburg, 86 (1980) 96, Seiten 1915-1918, bekannt.

Bei Zylindern bzw. Zylinderbuchsen, die nach der bekannten Methode gehärtet wurden, lagen die Härtespuren entweder zu eng beieinander oder haben sich sogar teilweise überlappt. Dabei ergaben sich zwischen zwei Härtespuren bzw. bei aneinander angrenzenden oder sich überlappenden Härtespuren im angelassenen Bereich derselben Zugeigenspannungen, die so groß waren, daß während des Betriebes der Brennkraftmaschine durch die sich dann überlagernden Betriebsspannungen in den Zylinderbohrungswänden Risse mit einer Länge bis zu nehreren Zentimetern auftraten. Diese Risse waren zunächst nach den Härten und anschließenden Honen nicht vorhanden.

Es ist daher Aufgabe der Erfindung das bekannte Verfahren in seiner Anwendung so zu verbessern daß sich in den Zylinderbohrungswänden während des Brennkraftmaschinenbetriebes keine Risse ergeben.

Diese Aufgabe ist bei einen Verfahren mit den eingangs angegebenen Verfahrensschritten erfindungsgemäß durch eine spezielle Ausführung bestimmter Verfahrensschritte gelöst, nämlich dadurch daß durch entsprechende Führung der Laserstrahlen relativ zu einer Zylinderbohrungswand schräg zur Zylinderachse verlaufende und einen spitzen Winkel von etwa 10° bis 60° mit letzterer einschließende Härtespuren erzeugt werden mit einem Randabstand X zwischen zwei benachbarten derselben, der so groß ist daß die dazwischen und in einem Abstand K vom Härtespur-Rand liegenden Maxima der im Maschinenbetrieb auftretenden Zugspannungen nicht zusammenfallen können und damit der Bedingung X ist größer als 2 - K gehorcht.

Nachstehend ist das erfindungsgemäße Verfahren detailliert anhand der Zeichnung erläutert:

In der Zeichnung zeigen:
Fig. 1, 2 und 3 je ein Beispiel einer bekannten Anordnung von Härtespuren, die nach ebenfalls bekannter Art und Weise an Zylinderbohrungswänden durch Laserhärten erzeugt wurden
Fig. 4 ein Beispiel für eine Anordnung und Ausbildung der Härtespuren nach Anwendung des erfindungsgemäßen Verfahrens,
Fig. 5 ein Zug-Druck-Diagramm, das den Spannungsverlauf in und zwischen zwei Härtespuren aufzeigt.

Die Zylinderlaufflächen von aus legiertem, und insbesondere auch phosphorarmen Gußeisen gegossenen Zylindern bzw. Zylinderbuchsen von Brennkraftmaschinen können durch nachfolgend beschriebene Verfahrensschritte verschleinfest gemacht werden.
a) Jede Zylinderbohrung wird zunächst durch spanabhebende Bearbeitung für das spätere Härten vorbereitet, wobei zumindest die letzte Spanabnahne vorzugsweise durch Honen erfolgt. Anschließend besitzt die Zylinderbohrung im zu härtenden Bereich einen Durchmesser, der vorzugsweise um etwa 2/100 bis 5/100 mm kleiner als der gewünschte Enddurchmesser ist. Die Oberfläche der Zylinderobhrungswand besitzt dann vorzugsweise eine Rauhigkeit RZ 1511 ± 3 µ .
b) Im zweiten Verfahrensschritt wird auf die Wandfläche der Zylinderbohrung ein Absorptionsmittel aufgebracht, das die Reflexion von Laserlicht auf wenige Prozent zu senken vermag.
c) Im dritten Verfahrensschritt erfolgt das Härten der Zylinderbohrungswand im zu härtenden Bereich der Zylinderbohrung mittels Laserstrahlen, derart, daß sich Härtespuren mit in der Randzone des Gußeisens martensitischem Gefüge ergeben.
   Gehärtet wird beispielsweise mit einem 5 kW-Kohlendioxyd-Laser. Dabei werden die Laserstrahlen relativ zur Zylinderbohrungswand geführt, derart, daß sich parallel nebeneinander und schraubenförmig verlaufende Härtespuren ergeben. Um dies zu erreichen, wird beispielsweise einerseits eine Zylinderbüchse durch eine Vorrichtung in ene kontinuierliche Drehbewegung versetzt andererseits die Laserapparatur in Richtung der Längsachse der Zylinderbuchse verschoben, wobei deren Vorschubgeschwindigkeit an die Drehgeschwindigkeit der Zylinderbuchse für die gewünschte Steigung der Härtespuren angepaßt ist.
   Verwendet wird für das Härten vorzugsweise ein mit einem Integrator geformter Laserstrahl der eine Härtespur mit rechteckigen Querschnitt, und ein gleichmäßiges Strahlintensitäts-Verteilungsprofil für die Einhärtung erzeugen kann. Die Einhärtetiefe ist regelbar und liegt vorzugsweise zwischen 0,5 mm und 1,3 mm.
   Die Figuren 1, 2 und 3 zeigen jeweils Härtespuren 1 mit einer Breite a in bekannter Anordnung und Zuordnung zueinander. Alle diese drei bekannten Anordnungen haben sich als nachteilig erwiesen, wie eingangs erläutert. Bei der in Fig. 1 dargestellten Anordnung der Härtespuren sind diese zwar voneinander beabstandet, jedoch nicht so weit, daß sich die Zugeigenspannungen nicht gegenseitig beeinflussen, d.h. überlagern könnten. Der Randabstand b zwischen zwei benachbarten Härtespuren 1 ist mithin zu klein gewesen. Bei der anderen bekannten, aus Fig. 2 ersichtlichen Anordnung mit unmittelbar aneinander angrenzenden Härtespuren 1 ist die Beeinflussung derselben untereinander noch größer als im Falle der Ausführung gemäß Fig.1 weil sich deren Zugeigenspannungen jeweils in den angelassenen gestrichelt dargestellten und mit c bezeichneten Randzonen noch stärker überlagert hatten. Als besonders nachteilig erwies sich jedoch jene Anordnung der Härtespuren 1, wie in Fig. 3 gezeigt. In diesem Fall überlappten sich die Härtespuren 1 in ihren Randzonen wobei die jeweiligen Überdeckungsbereiche mit d und die angelassenen Bereiche mit e bezeichnet sind. Durch diese Überlappung zweier benachbarter Härtespuren ergeben sich die stärksten Beeinflussungen der auftretenden Zugeigenspannungen, weil dann meist deren Maxima zusammenfallen und diese sich addieren.
   Um solche gegenseitige Einflußnahmen der Zugeigenspannungen der Härtespuren zu vermeiden, werden nun erfindungsgemäß durch entsprechende Führung der Laserstrahlen relativ zur Zylinderbohrungswand 2 Härtespuren 4 erzeugt, die wie aus Fig.4 ersichtlich - parallel zueinander und schräg zur Zylinderachse 3 verlaufen sowie mit dieser einen spitzen Winkel a einschließen. Dieser Winkel a wird in der Regel in einem Bereich von etwa 10° bis 60° liegen.
   Entsprechend einem weiteren Kriterium der Erfindung sind die Härtespuren 4 so weit voneinander beabstandet, daß jeweils zwischen zwei benachbarten derselben ein Randabstand X gegeben ist, der so groß ist, daß die dazwischen und in einem Abstand K vom Härtespur-Rand liegenden Maxima der im Maschinenbetrieb auftretenden Zugspannungen nicht zusammenfallen können, und damit der Bedingung X ist grösser als 2 - K gehorchen. Die Breite f der erfindungsgemäß schräg zur Zylinderachse 3 verlaufenden Härtespuren 4 ist frei wählbar und je nach Anwendungsfall den Erfordernissen anzupassen.
d) Nach dem Härten erfolgt ein Honen der Zylinderbohrungswände 2 auf Enddurchmesser zum Erhalt der Zylinderlaufflächen, wobei jene Materialerhebungen abgetragen werden, die sich beim Härten bei der Gefügeumwandlung in martensitische Struktur ergeben hatten. Die Zylinderbohrungswände besitzen anschließend Härtespuren vorzugsweise mit einer Oberflächenrauhigkeit RZ 6 µ + 3 µ und R_{3Z} 2 µ bis 4 ₁1. Je nach Anwendungsfall kann es zweckmäßig sein, die gehärteten Zylinderbohrungswände 2 anzulassen, um eine Vergleichmäßigung des Eigenspannungsniveaus zu erreichen und eine Restaustenitbildung teilweise vorwegzunehmen. Dieses Anlassen kann beispielsweise bei einer Temperatur von 200° C über eine Zeit von größer / gleich 5 Stunden erfolgen. Dabei werden Spannungsspitzen abgebaut auf ein insgesamt niedrigeres Eigenspannungsniveau.
   Durch den erfindungsgemäßen Schrägverlauf der Härtespuren 4 zur Zylinderachse 3 und den Randabstand X zwischen zwei benachbarten Härtespuren 4, so wie weiter vorn bereits angegeben, ergeben sich im Betrieb der Brennkraftmaschine in der Zylinderbohrungswand 2 Spannungsverläufe wie aus Fig. 5 ersichtlich. Im dort dargestellten Zug-Druck-Diagramm sind senkrecht zur Abszisse die nach der Erfindung angeordneten und beabstandeten Härtespuren 4 aufgetragen. Auf der Ordinate sind in der mit einem Fluszeichen versehenen Richtung die sich in der Zylinderbohrungswand 2 ausbildenden Zugspannungen aufgetragen, während in der mit einem Minuszeichen versehenen Richtung die in der Zylinderbohrungswand 2 wirkenden Druckspannungen aufgetragen sind. Die Spannungsverläufe selbst, die sich während des Betriebes der Brennkraftmaschine mit ständig wechselndem Vorzeichen in einer Zylinderbohrungswand 2 ergeben, sind in Fig. 5 durch Spannungsverlaufslinien 5 und 6 aufgetragen. Dabei wird ersichtlich, daß die Druckmaxima 7 bzw. 8 der Spannungsverläufe 5 bzw. 6 innerhalb der jeweiligen Härtespur 4 liegen; die Zugspannungen wirken jedoch nicht nur innerhalb der Härtespuren 4, sondern auch außerhalb zwischen zwei derselben im ungeharteten Bereich der Zylinderbohrungswand 2 in welchem Bereich auch die Zugspannungsmaxima 9 bzw. 10 der beiden Spannungsverläufe 5 bzw. 6 jeweils im Abstand K vom Rand einer Härtespur 4 entfernt liegen. Diese Zugspannungsmaxima 9 bzw. 10 liegen wie umfangreiche Forschungen erweisen haben, je nach Zylinderbuchsenwerkstoff und Einhärtetiefe unterschiedlich aber immer in einem gewissen Abstand K kleiner / gleich 2 mm vom Rand einer Härtespur 4 entfernt. Durch die erfindungsgemäße Festlegung nämlich daß der Randabstand zweier benachbarter Härtespuren 4 nicht kleiner als 2 - K ist, wird sichergestellt daß sich die Spannungsverläufe 5 und 6 niemals so überlagern können daß deren Maxima 9 und 10 zusammenfallen und sie sich dann in schädlicher Weise addieren könnten. Der Randabstand X zweier benachbarter Härtespuren 4 muß daher immer großer als 2 - K sein. Hierdurch ist gewährleistet, daß sich im Betrieb der Brennkraftmaschine in einer Zylinderbohrungswand 2 weder Mikrorisse noch Makrorisse ausbilden können.

## Patentansprüche

1. Verfahren zur Herstellung verschleißfester Zylinderlaufflächen von Brennkraftmaschinen, die an aus legiertem, insbesondere auch phosphorarmen, Gußeisen gegossenen Zylindern bzw. Zylinderbuchsen durch folgende Verfahrensschritte geschaffen werden:
a) Spanabhebende Bearbeitung der Zylinderbohrung, im zu härtenden Bereich auf einen Durchmesser, der kleiner als der gewünschte Enddurchmesser ist,
b) Aufbringung eines Absorptionsmittels auf die Zylinderbohrungswand (2), mit der Eigenschaft, die Reflexion von Laserlicht auf wenige Prozent zu senken,
c) Härten der Zylinderbohrungswand (2) im zu härtenden Bereich mittels Laserstrahlen, derart, daß sich parallel zueinander und schräg zur Zylinderachse verlaufende und mit letzterer einen spitzen Winkel einschließende Härtespur (4) mit in der Randzone des Gußeisens martensitischem Gefüge ergeben,
d) Honen der Zylinderbohrungswand (2) auf Enddurchmesser zum Erhalt der Zylinderlauffläche,
dadurch gekennzeichnet,
daß die Härtespuren (4) einen Winkel von etwa 10° bis 60° mit der Zylinderachse (3) einschließen und zwei benachbarte Härtespuren (4) zwischen sich einen Randabstand (X) aufweisen, der so groß ist, daß die dazwischen und in einem Abstand (K) vom Härtespur-Rand liegenden Maxima der im Maschinenbetrieb auftretenden Zugspannungen nicht zusammenfallen können, und damit der Bedingung (X) ist größer als 2 . K gehorchen.

2. Verfahren nach Anspruch 1, dadurch gekennzeichnet, daß alle Härtespuren (4), eine nach der anderen, parallel zueinander verlaufend erzeugt werden durch einen nach den Prinzip eines Integrators arbeitenden und in den Härtespuren (4) ein rechteckiges Härtesprofil mit gleichbleibender, einstellbarer Breite und einer Einhärtetiefe bis zu ca. 1,3 Millimeter erzeugenden Laser.

## Claims

1. Process for the production of wear-resistant cylinder contact surfaces of internal combustion engines which are produced on cylinders or cylinder bushings cast from alloyed cast iron, in particular also low in phosphorus, by the following process steps;
a) machining of the cylinder bore in the region to be hardened, to a diameter which is smaller than the desired final diameter,
b) application to the cylinder bore wall (2) of an absorption agent with the feature of lowering the reflection of laser light to a few percent,
c) hardening of the cylinder bore wall (2) in the area to be hardened by means of laser beams, so that hardening tracks (4) extending parallel to each other and inclined to the cylinder axis and forming an acute angle with the latter are produced with a martensitic structure in the edge area of the cast iron,
d) honing of the cylinder bore wall (2) to a final diameter to produce the cylinder contact surface, characterised in that:
the hardening tracks (4) form an angle of approximately 10° to 60° with the cylinder axis (3), and two adjacent hardening tracks (4) have between them an edge spacing (X) which is so large that the maxima of the tensile stresses occurring during operation of the engines, which lie between and at a distance (K) from the hardening track edges, can not coincide and hence obey the condition (X) is greater than 2 . K.

2. Process according to claim 1, characterised in that all the hardening tracks (4), one after the other, are produced to extend parallel to each other by a laser working according to the principle of an integrator and producing in the hardening tracks (4) a rectangular hardening profile with constant adjustable width and a hardening depth up to about 1.3 millimetres.

## Revendications

1. Procédé de fabrication de surfaces de glissement, résistantes à l'usure, de cylindres de moteurs à combustion interne, qui sont créées sur des cylindres ou des chemises de cylindres qui sont réalisés en fonte alliée, notamment également en fonte pauvre en phosphore, au moyen des étapes opératoires suivantes:
a) usinage par enlèvement de copeaux de l'alésage de cylindre, dans la zone à durcir, jusqu'à un diamètre qui est inférieur au diamètre final désiré,
b) dépôt d'un agent d'absorption sur la paroi (2) de l'alésage de cylindre, cet agent ayant la propriété de réduire la réflexion d'une lumière laser à quelques pourcent,
c) durcissement de la paroi (2) de l'alésage de cylindre dans la zone à durcir au moyen de rayons laser de manière à produire des voies de durcissement (4) orientées parallèlement entre elles et en oblique par rapport à l'axe du cylindre, faisant avec ce dernier un angle aigu, et avec une structure martensitique dans la zone marginale de la fonte,
d) rodage de la paroi (2) de l'alésage de cylindre jusqu'au diamètre final pour obtenir la surface de glissement du cylindre,
caractérisé en ce que les voies de durcissement (4) font un angle compris entre environ 10° et 60° avec l'axe (3) du cylindre et deux voies de durcissement (4) adjacentes comportent entre elles un espacement de bords (X) qui est suffisamment grand pour que les maxima des contraintes de traction se produisant pendant la marche du moteur entre les voies et à une distance (K) du bord de voie de durcissement ne puissent pas coïncider et qu'ainsi le paramètre (X) soit supérieur à 2 - K.

2. Procédé selon la revendication 1, caractérisé en ce que toutes les voies de durcissement (4) sont produties l'une après l'autre, en étant disposées parallèlement entre elles, au moyen d'un laser opérant selon le principe d'un intégrateur et créant dans les voies de durcissement (4) un profil de durcissement rectangulaire ayant une largeur constante et réglable et une profondeur de durcissement pouvant atteindre environ 1,3 millimètre.
